# EUROPÄISCHE PATENTSCHRIFT

(11) **EP 1 165 848 B1**
(45) Veröffentlichungstag und Bekanntmachung des Hinweises auf die Patenterteilung: **14.05.2003**
(21) Anmeldenummer: 00903476.0
(22) Anmeldetag: 18.02.2000
(51) Int. Cl.: C22C 21/08, C22F 1/05

(54) **VERWENDUNG EINER ALUMINIUMLEGIERUNG VOM TYP AlMgSi ALS SICHERHEITSTEIL IM FAHRZEUGBAU**
USE OF AN ALUMINUM ALLOY OF THE AlMgSi TYPE AS SAFETY PART IN VEHICLES
UTILISATION D'UN ALLIAGE D'ALUMINIUM DU TYPE AlMgSi COMME PIECE DE SECURITE DE VEHICULES

(30) Priorität: 03.03.1999 CH 39199
(43) Veröffentlichungstag der Anmeldung: 02.01.2002
(73) Patentinhaber: Alcan Technology & Management AG, 8212 Neuhausen am Rheinfall (CH)
(72) Erfinder: TIMM, Jürgen, D-78256 Steisslingen (DE); BASSI, Corrado, CH-3968 Veyras (CH)
(86) Internationale Anmeldenummer: CH0000088
(87) Internationale Veröffentlichungsnummer: WO00052216

(56) Entgegenhaltungen:
- EP-A- 0 714 993
- EP-A- 0 801 139
- EP-A- 0 805 219
- EP-A- 0 808 911
- EP-A- 0 811 700
- WO-A-97/11203
- WO-A-98/14626
- US-A- 4 525 326
- PATENT ABSTRACTS OF JAPAN vol. 1997, no. 10, 31. Oktober 1997 (1997-10-31) -& JP 09 143644 A (SKY ALUM CO LTD), 3. Juni 1997 (1997-06-03)
- PATENT ABSTRACTS OF JAPAN vol. 018, no. 686 (C-1292), 26. Dezember 1994 (1994-12-26) -& JP 06 272000 A (SKY ALUM CO LTD), 27. September 1994 (1994-09-27)
- PATENT ABSTRACTS OF JAPAN vol. 017, no. 468 (C-1102), 26. August 1993 (1993-08-26) -& JP 05 112840 A (NKK CORP), 7. Mai 1993 (1993-05-07)
- PATENT ABSTRACTS OF JAPAN vol. 1997, no. 06, 30. Juni 1997 (1997-06-30) -& JP 09 031616 A (NIPPON STEEL CORP;SKY ALUM CO LTD), 4. Februar 1997 (1997-02-04)

## Beschreibung

Die Erfindung betrifft die Verwendung einer Aluminiumlegierung vom Typ AlMgSi.

Das Crash-Verhalten ist im Fahrzeugbau ein zunehmend wichtiger Aspekt; dies gilt für den Strassenverkehr ebenso wie für den Schienenverkehr. Hersteller von Strassen- und Schienenfahrzeugen gehen immer mehr dazu über, spezielle Bauelemente oder sogar ganze Baugruppen des Fahrzeugs so zu dimensionieren, dass diese bei einem Zusammenstoss möglichst viel Energie absorbieren, um damit das Verletzungsrisiko der Passagiere zu verringern. Neben der konstruktiven Gestaltung dieser sogenannten Crash-Elemente sind die mechanischen Eigenschaften der eingesetzten Werkstoffe und Fügezonen von ausschlaggebender Bedeutung. Angestrebt wird eine möglichst grosse Absorption von Energie vor dem Bruch. Dies kann durch ein niedriges Verhältnis von Streckgrenze zu Festigkeit erreicht werden. Ein wichtiges Werkstoffmerkmal ist auch eine hohe Dehnung. Zu beachten sind auch die Anforderungen an das fertige Bauteil. Von der Konstruktion her können beispielsweise ein bestimmtes Festigkeitsniveau, bestimmte Mindestwerte der Dehnung, Korrosionsbeständigkeit oder andere wesentliche Kennwerte vorgegeben sein.

Die wachsende Bedeutung der Herstellung leichterer Automobile zur Energieeinsparung hat zur Entwicklung einer grossen Anzahl von Aluminiumlegierungen für Automobilanwendungen geführt. Ideal wäre eine einzige Aluminiumlegierung, die für verschiedene Teile im Automobilbau eingesetzt werden könnte. Besonders im Hinblick auf die Schrottverwertung oder die Rezyklierbarkeit von sogenannten Space frame Strukturen im Automobilbau wäre es wünschenswert, die heute aus stranggepressten Profilen hergestellten Rahmenteile, die Karosseriebleche als auch die Strukturkomponenten aus ein und derselben Legierung fertigen zu können. Unterschiedliche Komponenten in einem Automobil erfordern jedoch häufig unterschiedliche Eigenschaften. Beispielsweise sollte eine Aluminiumlegierung für Aussenblechanwendungen sehr gut umformbar sein, um Streckziehen, Tiefziehen und Biegen zu ermöglichen , gleichzeitig aber eine hohe Festigkeit nach dem Lackeinbrennen erreichen. insbesondere Bleche zur Herstellung von Zweiblechstrukturen wie Motorhauben, Türen und Kofferraumdeckel sollten eine hohe Biegefähigkeit ohne Riss- und Orangenhautausbildung aufweisen, da diese Komponenten oft durch Bördeln verbunden werden.

Die EP-A-0805219 offenbart ein Strukturbauteil aus einer AlMgSi-Legierung für den Einsatz im Fahrzeugbau. Das Strukturbauteil wird auf herkömmliche Weise durch Strangpressen gefertigt.

Die EP-A-0 801 139 offenbart eine zur Herstellung von im Fahrzeugbauverwendeten Bauteilen aus einem Hohlkörper durch Innenhochdruckumformen geeigneten Legierung von Typ AlMgSi.

Die vom Dokument EP-A-0 801 139 offenbarte Legierung enthält in Gew-% : 0,3-1,6 Si; 0,3-1,3 Mg; ≤0,9 Cu; ≤0,5 Fe; 0,05-0,3 V; ≤0,5 Mn; ≤0,3 Co; ≤0.3 Cr; ≤0.8 Ni; ≤0.3 Zr; sowie weitere Legierungselemente einzeln max. 0,05, insgesamt max. 0,15 und Al als Rest.

Das Dokument EP-A-0 808 911 offenbart ein Bauteil sowie ein Sicherheitsteil im Fahrzeugbau aus einer Legierung, die in Gew-% : 0,3-1,6 Si; 0,3-1,3 Mg; ≤0,9 Cu; ≤0,5 Fe; 0,05-0,3 V; ≤0,5 Mn; ≤0,3 Co; ≤0.3 Cr; ≤0.8 Ni; ≤0.3 Zr; sowie weitere Legierungselemente einzeln max. 0,05, insgesamt max. 0,15 und Al als Rest, enthält.

Das Dokument EP-A-0 714 993 A offenbart zur Herstellung tiefgezogener Automobilkarroserieteile geeignete gewalzte Bleche aus einer Legierung, die in Gew-% den Gehalt der Legierungselemente Mg und Si durch das Trapez ABCDE mit den Koordinaten :

| | Si | Mg |
|---|---|---|
| A | 0,50 | 0,35 |
| B | 0,50 | 0,60 |
| C | 0,95 | 0,60 |
| D | 0,95 | 0,40 |
| E | 0,80 | 0,35 |

und 0,05-0,4 Cu; ≤0,25 Fe; ≤0,15 Mn; 0,05-0,2 V als optionales Element; sowie weitere Legierungselemente einzeln max. 0,05, insgesamt max. 0,15 und Al als Rest, enthält.

Das Dokument EP-A-0 811 700 offenbart zur Herstellung tiefgezogener Automobilkarroserieteile geeignete gewalzte Bleche aus einer Legierung, die in Gew-% den Gehalt der Legierungselemente Mg und Si durch das Trapez ABCDE mit den Koordinaten :

| | Si | Mg |
|---|---|---|
| A | 0,50 | 0,35 |
| B | 0,50 | 0,60 |
| C | 0,95 | 0,60 |
| D | 0,95 | 0,40 |
| E | 0,80 | 0,35 |

und 0,15-0,45 Cu; 0,25-0,55 Fe; 0,05-0,20 Mn; 0,05-0,50 Zn; 0,05-0,2 V als optionales Element; sowie weitere Legierungselemente einzeln max. 0,10, insgesamt max. 0,30 und Al als Rest, enthält.

Das Dokument US-A-4 525 326 offenbart gewalzte Bleche aus einer Legierung, die in Gew-% : 0,3-1,2 Si; 0,3- 1,0 Mg; ≤0,4 Cu; 0,1-0,5 Fe; 0,05-0,2 V; 1/2Fe bis 2/3Fe Mn; und Al als Rest, enthält. Insbesondere offenbart das Dokument US-A-4 525 326 eine Legierung, die in Gew-% : 0,60 Si; 0,55 Mg; 0,17 Cu; 0,21 Fe; 0,10 V; 0,06 Mn; und Al als Rest, enthält.

Der Erfindung liegt die Aufgabe zugrunde, ein Strukturbauteil zu schaffen, welches die mit stranggepressten Strukturbauteilen erreichten Anforderungen bezüglich des Crashverhaltens erfüllt. Zudem soll die für Strukturbauteile verwendete Legierung auch zur Herstellung von Karosserieteilen eingesetzt werden können.

Zur erfindungsgemässen Lösung der Aufgabe führt eine Verwendung mit dem Merkmalen von Anspruch 1.

Das Strukturbauteil weist ein aus Blech geformtes und zu einen rohrförmigen Teil oder Hohlkörper verbundenes Teil auf. Der rohrförmige Teil ist bevorzugt querschnittlich rechteckig, kann jedoch grundsätzlich eine beliebige Querschnittsform aufweisen. Der rohrförmige Teil ist durch Innenhochdruckumformen weiter umgeformt.

Die Verbindung des Blechs zu einem rohrförmigen Teil kann durch eine beliebige Verbindungsart erfolgen, beispielsweise durch Schweissen, Kleben Niete oder Verschrauben.

Die für das Strukturbauteil eingesetzte Legierung kann auch zur Herstellung von Karosserieteilen, insbesondere in Form einer Zweiblechstruktur wie Motorhaube, Tür und Kofferraumdeckel eines Personenkraftwagens eingesetzt werden, was die Schrottverwertung oder Rezyklierbarkeit von Strukturbauteilen und Karosserieblechen wesentlich vereinfacht.

Das Strukturbauteil ist verwendet als Sicherheitsteil im Fahrzeugbau, insbesondere im Automobilbereich.

Die Legierung kann auf übliche Weise durch Strang- oder Bandgiessen, Warm- und/oder Kaltwalzen zum Blech oder Band verarbeitet werden. Zur Erzielung optimaler Eigenschaften bezüglich Crash- und Biegeverhalten hat sich als besonders vorteilhaft erwiesen, wenn eine Lösungsglühung in einem Banddurchlaufofen in einem Temperaturbereich von 520°C bis 580°C mit anschliessendem Abschrecken durchgeführt wird. Das Abschrecken kann auf übliche Weise, je nach Blechdicke zumeist mit Wasser oder mit Luft erfolgen. Bei der Lösungsglühung ist darauf zu achten, dass alle löslichen Bestandteile wie Si und Mg₂ Si in feste Lösungen übergehen und nach dem Abkühlen im übersättigtem Zustand vorliegen. Die Abkühlgeschwindigkeit kann einen wesentlichen Effekt auf die mechanischen Eigenschaften ausüben, denn Si und Mg₂Si scheiden sich bei zu langsamer Abkühlrate an den Korngrenzen aus und verschlechtern damit deutlich das Crash- und Biegeverhalten. Ausserdem wird die Aushärtbarkeit und das Korrosionsverhalten beeinträchtigt.

Die Strukturbauteile und Karosserieteile werden bevorzugt im warm ausgehärteten Zustand, insbesondere im Wärmebehandlungszustand T6, eingesetzt. Dieser Wärmebehandlungszustand kann bei Karosserieteilen während eines Lackeinbrennzyklus erzeugt werden.

Die zur Herstellung der Strukturbauteile und der Karosserieteile eingesetzten Bänder oder Bleche liegen bevorzugt in einem Dickenbereich von 0.8 bis 4 mm.

Die Bänder und Bleche können vor der Endbearbeitung zusätzlich chemisch oder elektrochemisch vorbehandelt und/oder mit einer Trockenschmierstoff-Beschichtung versehen werden.

Weitere Vorteile, Merkmale und Einzelheiten der für die Herstellung der Strukturbauteile und Karosserieteile eingesetzten Legierungsbleche ergeben sich aus der nachfolgenden Beschreibung bevorzugter Ausführungsbeispiele.

### Beispiel 1

Eine Legierung der Zusammensetzung (Gew.%)
0.59 Si
0.55 Mg
0.15 Fe
0.07 Cu
0.10 V
0.08 Mn
und eine für Automobilanwendungen eingesetzte Standardlegierung AA 6016 als Vergleichslegierung wurden auf übliche Weise durch Stranggiessen, Warm- und Kaltwalzen zu einem Blech mit einer Dicke von 1.5 mm verarbeitet. Die Lösungsglühung erfolgte bei 540°C mit anschliessender Abschreckung in Wasser.

**Tabelle 1**

| | Zustand | Rₘ MPa | R_{p0.2} MPa | A₁₀ % | n_{5%} | r | f=rᵢ/t | Crashverhalten |
|---|---|---|---|---|---|---|---|---|
| Erfindung | T4 | 222 | 113 | 25.8 | 0.30 | 0.57 | <0.1 | 3 |
| Erfindung | T6 | 263 | 229 | 11.5 | - | - | 0.25 | 3 |
| AA 6016 | T4 | 254 | 138 | 28.5 | 0.29 | 0.59 | 0.30 | 3 |
| AA 6016 | T6 | 295 | 258 | 14.2 | - | - | 0.60 | 1 |

Die Ergebnisse von Tabelle 1 zeigen deutlich das bessere Crashverhalten der erfindungsgemässen Legierung im Vergleich zur Standardlegierung AA 6016, insbesondere im warmausgehärteten Zustand.

### Beispiel 2

Eine Legierung der Zusammensetzung (Gew.%)
0.60 Si
0.53 Mg
0.20 Fe
0.14 Cu
0.15 V
0.07 Mn
und eine für Automobilanwendungen eingesetzte Standardlegierung AA 6016 als Vergleichstegierung wurden auf übliche Weise durch Stranggiessen, Warm- und Kaltwalzen zu einem Blech mit einer Dicke von 1.5 mm verarbeitet. Die Lösungsglühung erfolgte bei 560°C mit anschliessender Abschreckung in Wasser.

**Tabelle 2**

| | Zustand | Rₘ MPa | R_{p0.2} MPa | A₁₀ % | n_{5%} | r | f=rᵢ/t | Crashverhalten |
|---|---|---|---|---|---|---|---|---|
| Erfindung | T4 | 212 | 112 | 26.4 | 0.28 | 0.52 | 0.15 | 3 |
| Erfindung | T6 | 243 | 199 | 13.8 | - | - | 0.25 | 3 |
| AA 6016 | T4 | 232 | 124 | 27.6 | 0.29 | 0.61 | 0.40 | 2 |
| AA 6016 | T6 | 283 | 211 | 17.9 | - | - | 0.65 | 1 |

Die Ergebnisse zeigen deutlich das bessere Crashverhalten der erfindungsgemässen Legierung im Vergleich zur Standardlegierung AA 6016, insbesondere im warmausgehärteten Zustand.

### Beispiel 3

Eine Legierung der Zusammensetzung (Gew.%)
0.57 Si
0.53 Mg
0.18 Fe
0.07 Cu
0.006 V
0.07 Mn
und eine für Automobilanwendungen eingesetzte Standardlegierung AA 6016 als Vergleichslegierung wurden auf übliche Weise durch Stranggiessen, Warm- und Kaltwalzen zu einem Blech mit einer Dicke von 2.0 mm verarbeitet. Die Lösungsglühung erfolgte bei 560°C mit anschliessender Abschreckung in Wasser.

**Tabelle 3**

| | Zustand | Rₘ MPa | R_{p0.2} MPa | A₁₀ % | n_{5%} | r | f=rᵢ/t | Crashverhalten |
|---|---|---|---|---|---|---|---|---|
| Erfindung | T4 | 191 | 120 | 24.4 | 0.22 | 0.50 | 0.10 | 3 |
| Erfindung | T6 | 257 | 226 | 11.5 | - | - | 0.30 | 3 |
| AA 6016 | T4 | 215 | 131 | 24.8 | 0.24 | 0.58 | 0.40 | 2 |
| AA 6016 | T6 | 297 | 223 | 12.8 | - | - | 0.70 | 1 |

Die Ergebnisse von Tabelle 3 zeigen deutlich das bessere Crashverhalten der erfindungsgemässen Legierung in Vergleich zur Standardlegierung AA 6016, insbesondere im warmausgehärteten Zustand.

In den vorangehenden Beispielen 1 bis 3 bedeuten
T4 Wärmebehandlungszustand Lösungsglühen, Abschrecken
T6 Wärmebehandlungszustand Lösungsglühen, Abschrecken, Warmauslagerung 210°C/30 min (T6 kann auch während eines Lackeinbrennzyklus erreicht werden)
Rₘ Zugfestigkeit
R_{p0.2} Streckgrenze
A₁₀ Dehnung
n_{5%} Verfestigungsexponent n bei 5% Dehnung
r r-Wert = mittlere senkrechte Anisotropie
f = $\frac{\text{n}}{\text{t}}$ Biegefaktor (rᵢ minimaler Innenradius, t Blechdicke)

Das Crashverhalten wurde in einem quasi-statischen Stauchversuch mit Noten von 1 bis 3 bewertet, wobei 3 die Bestnote ist. Der quasi-statische Stauchversuch dient zur Beurteilung von energieabsorbierenden Komponenten. Das gewünschte Verhalten ist charakterisiert durch ein regelmässiges Falten ohne Rissbildung. Das Erscheinungsbild der gestauchten Proben wurde mit den Noten 3 (keine Rissbildung, gleichmässige Faltung), 2 (aufgerauht, leicht eingerissen), und 1 (Rissbildung) beurteilt.

## Patentansprüche

1. Verwendung einer Aluminiumlegierung vom Typ AlMgSi mit der Zusammensetzung (in Gew.%)
| | |
|---|---|
| Silizium | 0.50 bis 0.60 |
| Magnesium | 0.40 bis 0.65 |
| Kupfer | 0.05 bis 0.20 |
| Eisen | 0.05 bis 0.20 |
| Vanadium | max. 0.20 |
| Mangan | max. 0.10 |
sowie herstellungsbedingte Verunreinigungen einzeln max. 0.05, insgesamt max. 0.15 und Aluminium als Rest für ein aus gewalztem Blech oder Band geformtes, zu einem rohrförmigen Teil oder Hohlkörper verbundenes und durch Innenhochdruckumformen weiter umgeformtes Bauteil als Sicherheitsteil im Fahrzeugbau.

2. Verwendung nach Anspruch 1, **dadurch gekennzeichnet, dass** das Band oder Blech durch Strang- oder Bandgiessen, Warm- und/oder Kaltwalzen und Lösungsglühen in einem Banddurchlaufofen in einem Temperaturbereich von 520°C bis 580°C mit anschliessendem Abschrecken gefertigt ist.

3. Verwendung nach Anspruch 1 oder 2 im warm ausgehärteten Zustand, insbesondere im Wärmebehandlungszustand T6.

## Claims

1. Use of an aluminium alloy of the AlMgSi type having the composition (in % by weight)
| | |
|---|---|
| silicon | 0.50 to 0.60 |
| magnesium | 0.40 to 0.65 |
| copper | 0.05 to 0.20 |
| iron | 0.05 to 0.20 |
| vanadium | max. 0.20 |
| manganese | max. 0.10 |
as well as impurities due to production individually to a maximum of 0.05 and altogether to a maximum of 0.15, with the remainder aluminium, for a component formed from rolled sheet or strip, joined to a tubular part or hollow body and formed further by internal high-pressure forming used as a safety component in vehicle construction.

2. Use according to claim 1, **characterised in that** the strip or sheet is produced by continuous casting or strip casting, hot and/or cold rolling and solution annealing in a belt kiln at a temperature within the range of 520°C to 580°C with subsequent quenching.

3. Use according to claim 1 or claim 2 in the artificially aged state, in particular in the heat-treatment state T6.

## Revendications

1. Utilisation d'un alliage d'aluminium du type AlMgSi avec la composition (en % en poids) suivante :
| | |
|---|---|
| Silicium | 0,50 à 0,60 |
| Magnésium | 0,40 à 0,65 |
| Cuivre | 0,05 à 0,20 |
| Fer | 0,05 à 0,20 |
| Vanadium | max. 0,20 |
| Manganèse | max. 0,10 |
ainsi que des impuretés inhérentes à la fabrication isolés de maximum 0,05, en tout maximum 0,15 et de l'aluminium comme reste pour une pièce de construction formée à partir d'une tôle ou d'une bande laminée, reliée en une pièce ou corps creux tubulaire et déformée encore par une déformation sous haute pression interne comme pièce de sécurité dans la construction automobile.

2. Utilisation selon la revendication 1, **caractérisée en ce que** la bande ou la tôle est produite par coulée continue ou en bande, laminage à chaud et/ou à froid et recuit de mise en solution dans un four à passage de bande dans un intervalle de températures de 520°C à 580°C avec refroidissement brusque subséquent.

3. Utilisation selon la revendication 1 ou 2 en état durci à la chaleur, en particulier en état de traitement thermique T6.
